# FASCICULE DE BREVET EUROPEEN

(11) **EP 1 571 258 B1**
(45) Date de publication et mention de la délivrance du brevet: **06.07.2011**
(21) Numéro de dépôt: 05290493.5
(22) Date de dépôt: 04.03.2005
(51) Int. Cl.: D21H 27/10

(54) **Emballage revêtu d'un vernis de protection vis-à-vis de la lumière**
Verpackungsmaterial beschichtet mit einem Schutzüberzug gegen Licht
Package coated with a protection varnish against light

(30) Priorité: 05.03.2004 FR 0450455
(43) Date de publication de la demande: 07.09.2005
(73) Titulaire: L'Oréal, 75008 Paris (FR)
(72) Inventeur: Bethune, Alain, 91600 Savigny (FR)
(74) Mandataire: Tanty, François

(56) Documents cités:
- WO-A-93/25393
- US-B1- 6 214 995
- US-B1- 6 632 783
- DATABASE WPI Section Ch, Week 199107 Derwent Publications Ltd., London, GB; Class A23, AN 1991-048111 XP002293907 & JP 03 000638 A (TORAY IND INC) 7 janvier 1991 (1991-01-07)
- PATENT ABSTRACTS OF JAPAN vol. 1999, no. 11, 30 septembre 1999 (1999-09-30) & JP 11 148033 A (XEROX CORP), 2 juin 1999 (1999-06-02)

## Description

La présente invention concerne les emballages, notamment cartonnés.

Les feuilles de carton généralement utilisées pour les emballages peuvent se caractériser par leur grammage et par la nature de leurs constituants.

Par « feuille de carton », on désigne une feuille dont le grammage est supérieur à 100g/m², notamment supérieur ou égal à 190 g/m², voire supérieur à 200 g/m².

On distingue les cartons à base de conifères, ou encore appelés cartons bois, et les cartons à base d'arbres caduques, encore appelés cartons cellulose.

Pour fabriquer la pâte des cartons bois, les écorces des conifères sont hachées mécaniquement (*mechanical pulping*), ce qui conduit à des fibres assez longues.

Les cartons bois présentent généralement au moins 80 % en masse de fibres de conifères et sont jaunâtres. Ces fibres comportent de la lignine qui fonce sous l'effet du rayonnement ultraviolet.

Pour améliorer l'aspect de surface, l'imprimabilité ou le vernissage et accroître la blancheur, les cartons peuvent être couchés.

L'expression « feuille de carton couchée » désigne ainsi une feuille de carton qui comporte un revêtement de surface sur l'une ou sur ses deux faces.

Le jaunissement des feuilles de carton riches en lignine sous l'effet de la lumière visible et surtout du rayonnement ultraviolet est un problème très ancien que les fabricants s'efforcent de résoudre, car ce jaunissement diminue grandement l'attrait de l'emballage pour le consommateur.

Par « lumière visible », on désigne la lumière de longueur d'onde comprise entre 400 et 800 nm et par « lumière ultraviolette » celle de longueur d'onde comprise entre 280 et 400 nm.

Pour éviter d'être confronté au problème du jaunissement lié à la présence de lignine ou minimiser celui-ci, il est possible d'utiliser les cartons cellulose qui sont moins riches en lignine car comportant généralement moins de 15 % en masse de fibres de conifères.

Toutefois, ces cartons qui utilisent une matière première moins répandue dans certaines régions du monde et nécessitent un traitement chimique (*chemical pulping*) sont habituellement plus coûteux que les cartons bois.

De plus, la rigidité mécanique de ces cartons est généralement moins bonne que celle des cartons bois, de sorte que le grammage doit être plus élevé à rigidité égale, ce qui rend l'utilisation des cartons cellulose réservée aux produits chers.

Il est connu de retarder le jaunissement des cartons riches en lignine en incorporant dans le revêtement de surface un additif à base de noir de carbone, d'oxyde de fer ou de zinc, mais cela nuit à la blancheur du revêtement et/ou peut nuire à la compatibilité alimentaire.

De plus, la lignine finit par migrer dans le revêtement de surface et le jaunissement n'est pas définitivement empêché.

Il est également connu de contre-coller un film polymérique contenant du dioxyde de titane, mais cela modifie l'aspect et les caractéristiques au toucher de la feuille de carton et peut rendre plus difficile la recyclabilité de celle-ci.

Par ailleurs, les encres utilisées pour imprimer les emballages existent sous plusieurs grades, lesquels sont plus ou moins coûteux selon leur résistance aux ultraviolets. Les grades résistant aux ultraviolets sont préférentiellement utilisés sauf si le produit est destiné à être vendu rapidement.

Il est également connu d'incorporer des azurants dans les feuilles de carton, afin d'accroître la blancheur, mais ces azurants sont sensibles aux ultraviolets et d'efficacité ainsi limitée dans le temps.

Il existe un besoin pour réduire le coût des emballages sans pour autant que cette réduction s'effectue au détriment des propriétés mécaniques de l'emballage ou de son aspect au cours du temps, notamment sous l'effet du rayonnement ultraviolet.

Selon l'invention, l'emballage comporte une feuille de carton recouverte extérieurement d'un vernis comportant au moins un additif visant à réduire la dégradation de l'emballage sous l'effet de la lumière, par exemple le jaunissement de la feuille sous l'effet de la lumière et/ou l'altération d'une impression sous-jacente.

Par « feuille de carton », on désigne dans la description et les revendications une feuille de carton ou une feuille d'un matériau analogue, composite ou non, ayant sensiblement le même comportement mécanique que le carton. Un tel matériau composite comporte par exemple encore des fibres végétales, notamment plus de 40 % en masse, mieux 50 % ou plus encore, ces fibres végétales étant par exemple mélangées à des fibres en matière synthétique.

L'invention permet de réaliser un emballage avec une feuille de carton riche en lignine tout en retardant efficacement le jaunissement de celle-ci.

L'invention permet ainsi d'utiliser des cartons bois plus rigides que les cartons cellulose et de diminuer l'épaisseur de la feuille de carton à rigidité égale, ce qui diminue la quantité de matière utilisée.

En outre, la présence du vernis permet d'utiliser des encres sous-jacentes moins résistantes aux ultraviolets, donc moins coûteuses.

L'invention permet ainsi de réaliser des économies importantes sur le coût d'un emballage cartonné.

L'invention s'applique avantageusement aux feuilles de carton comportant par exemple plus de 70 %, mieux 80 %, en masse de fibres de conifères, riches en lignine.

L'invention permet encore de protéger l'emballage sans que cette protection ne nécessite, le cas échéant, de modifier la composition ou l'épaisseur d'un revêtement de surface éventuel de la feuille, ce qui permet de moins affecter, voire de ne pas affecter, ses caractéristiques d'imprimabilité et ses caractéristiques mécaniques, notamment de rigidité ou de résistance à la compression.

Ainsi, les procédés et machines existants utilisés pour la fabrication des emballages ou le conditionnement des produits dans ces emballages peuvent être conservés.

L'invention ne s'applique pas exclusivement aux feuilles de carton couchées mais concerne également les feuilles de carton non couchées.

Dans le cas où l'invention est appliquée aux feuilles de carton couchées, le revêtement de surface peut notamment être blanc et contenir par exemple au moins un azurant optique, lequel peut être par exemple dans une proportion comprise entre 0,05 et 0,5 % en masse dans le revêtement de surface, mieux dans une proportion comprise entre 0,1 et 0,3 %.

Le revêtement de surface peut présenter par exemple une épaisseur comprise entre 20 et 30 µm et contenir du carbonate de calcium et/ou de l'argile, notamment du kaolin. Dans un exemple de mise en oeuvre de l'invention, le revêtement de surface comporte du carbonate de calcium et de l'argile sensiblement dans le rapport massique 60/40.

Le revêtement de surface peut également comporter un liant, notamment de l'amidon, afin d'améliorer sa cohésion.

La présence de carbonate de calcium, lequel peut notamment comporter des grains fins sphéroïdaux, peut être utile pour le lissé de surface.

La présence d'argile, notamment de kaolin, lequel peut présenter des grains grossiers prismatiques, peut être utile pour obtenir la densité souhaitée pour le revêtement de surface.

L'épaisseur de vernis peut être comprise par exemple entre 2 et 20 µm, mieux entre 3 et 12 µm, l'épaisseur totale de la feuille de carton étant par exemple comprise entre 100 et 1000 µm, et de préférence entre 300 et 500 µm.

Le ou les additifs peuvent être présents dans une proportion massique totale en additifs comprise entre 0,5 et 10 % dans le vernis, par exemple dans une proportion comprise entre 1 et 6 %.

Le vernis peut comporter un additif qui peut être un composé absorbeur d'UV, par exemple un absorbeur d'UV de formule

Le vernis peut encore comporter un additif qui peut être un composé capteur de radicaux libres, notamment une amine à empêchement stérique ou une amine HALS, par exemple un capteur de radicaux libres de formule

Le vernis peut être à base de solvant aqueux, étant par exemple un vernis acrylique.

En variante, le vernis peut être un vernis réticulable sous l'action d'un rayonnement UV, ce qui permet de ne pas à avoir à évaporer l'eau du carton, lequel peut conserver son humidité. Dans ce cas, le ou les additifs destinés à lutter contre les effets de la lumière sont choisis pour être compatibles avec un tel vernis. En particulier, il est préférable que le vernis ne comporte pas lorsqu'il est réticulable sous l'action d'un rayonnement ultraviolet de capteurs radicaux libres tels que des amines à empêchement stérique ou des amines HALS (Hindered Amine Light Stabilizer soit en français amine bloquée stabilisant à la lumière).

Le vernis, lorsqu'il est réticulable sous l'action d'un rayonnement UV, peut comporter par exemple deux absorbeurs d'ultraviolets dont les spectres d'absorption sont choisis de manière à ménager une plage de longueurs d'onde où l'absorption est moindre, et la lampe utilisée pour provoquer la polymérisation est alors choisie pour émettre dans cette plage.

Cela permet d'éviter que les absorbeurs d'ultraviolet présents dans le vernis remplissent leur fonction de protection, sans entraver outre mesure la polymérisation du vernis.

Le vernis peut comporter un colorant violet, ce qui tend à accroître la blancheur de la feuille de carton.

La feuille peut être recouverte par exemple par environ 3 à 10 g/m² de vernis avant séchage, notamment environ 6 g/m² de vernis.

Le présent document décrit encore un procédé de fabrication d'un emballage comportant une feuille de carton ou analogue, dans lequel on applique sur la feuille un vernis contenant au moins un additif visant à réduire la dégradation de l'emballage sous l'effet de la lumière.

Cet additif peut être un composé absorbeur d'UV et/ou capteur de radicaux libres.

Le vernis peut être appliqué par diverses techniques, notamment par offset, héliographie, flexographie ou sérigraphie.

La feuille peut être imprimée préalablement ou postérieurement à l'application du vernis.

De préférence, la feuille est imprimée avant le dépôt du vernis, ce qui permet de protéger l'encre des rayons ultraviolets et donc d'utiliser des encres moins coûteuses.

Le présent document décrit encore une feuille de carton comportant une impression d'au moins une encre de faible résistance aux ultraviolets, recouverte par un vernis comportant au moins un absorbeur d'ultraviolets et/ou un capteur de radicaux libres, notamment l'un de ceux mentionnés plus haut.

Le présent document décrit encore un vernis réticulable sous l'effet d'un rayonnement ultraviolet, comportant au moins deux absorbeurs de rayons ultraviolets choisis de manière à avoir des spectres d'absorption suffisamment décalés pour ménager entre eux une plage de longueurs d'onde où l'absorption est moindre, en vue de l'irradiation dans cette plage lors de la réticulation du vernis.

Les pics d'absorption des deux additifs sont par exemple décalés de plus de 40 nm et ménagent entre eux une vallée dont le creux correspond par exemple à une absorption inférieure de plus de 30 % à l'absorption maximale définie par l'un des pics.

Le vernis peut comporter en outre un colorant violet.

Le spectre d'émission de la source peut être centré par exemple sur 310-330 nm environ.

Le présent document décrit encore une feuille de carton revêtue d'un vernis comportant au moins un additif absorbeur d'UV et/ou capteur de radicaux libres.

L'invention pourra être mieux comprise à la lecture de la description détaillée qui va suivre, d'exemples de mise en oeuvre non limitatifs de celle-ci, et à l'examen du dessin annexé, sur lequel :
- la figure 1 représente de manière schématique, en perspective, un exemple d'emballage réalisé par pliage d'une feuille de carton ou analogue revêtue d'un vernis conforme à l'invention,
- les figures 2 à 4 sont des coupes schématiques et partielles d'une feuille de carton revêtue illustrant divers exemples de mise en oeuvre de l'invention, et
- la figure 5 représente de manière schématique l'absorption en fonction de la longueur d'onde pour un exemple de vernis susceptible d'être utilisé.

L'invention s'applique à tous types d'emballages réalisés par pliage, collage et/ou roulage d'une ou plusieurs feuilles de carton ou analogue, et notamment à des boîtes destinées à contenir des récipients contenant des produits cosmétiques ou de soin.

Une telle boîte peut présenter par exemple une forme générale parallélépipédique comme illustré à la figure 1, avec à une extrémité au moins une languette rabattable.

Bien entendu, l'invention n'est pas limitée à une forme particulière d'emballage et l'on peut réaliser avec une feuille de carton ou analogue revêtue d'un vernis conformément à l'invention des emballages ayant des formes très diverses, et destinés par exemple à contenir des cigarettes ou autres objets.

L'emballage ne peut comporter que la feuille de carton ou analogue et le vernis qui la recouvre du côté extérieur et exposé de l'emballage, de façon à faciliter sa recyclabilité. La feuille de carton ou analogue peut notamment être dépourvue de film polymère contre-collé.

La feuille utilisée peut comporter une base 1, comportant de préférence des fibres de conifères, donc contenant de la lignine, et au moins du côté extérieur de l'emballage un revêtement de surface 2 dans le cas où la feuille est une feuille de carton couchée. Lorsque la feuille comporte des fibres cellulosiques, celles-ci peuvent provenir de l'arbre Aspen par exemple.

Le revêtement de surface 2, dont l'épaisseur est par exemple comprise entre 20 et 30 µm, peut améliorer les caractéristiques d'imprimabilité et de vernissage de la feuille de carton et améliorer sa blancheur.

La couche de revêtement 2 comporte par exemple du carbonate de calcium et de l'argile, notamment du kaolin, dans un rapport massique compatible avec les procédés de fabrication utilisés, par exemple 60/40.

Le revêtement de surface 2 peut être dépourvu de composés de protection vis-à-vis de la lumière tels que du noir de carbone ou un oxyde de fer ou de zinc.

Le revêtement de surface 2 peut comporter au moins un azurant optique, par exemple dans une proportion massique comprise entre 0,05 et 0,5 %, mieux 0,1 et 0,3 %.

Conformément à l'invention, la feuille de carton est recouverte du côté extérieur de l'emballage par une couche de vernis 3, ce dernier comportant au moins un composé destiné à protéger la feuille des effets de la lumière, notamment du jaunissement dû à la lumière visible et/ou ultraviolette, en particulier de longueurs d'ondes comprises entre 290 et 460 nm.

Le vernis 3, qui peut être incolore et ne pas modifier sensiblement la couleur de la feuille sous-jacente, comporte par exemple au moins un composé absorbeur d'UV et/ou un composé capteur de radicaux libres.

Le vernis 3 peut être appliqué par diverses techniques connues, par exemple d'héliographie, de flexographie, de sérigraphie ou d'offset.

L'épaisseur de vernis 3 déposée pourra dépendre de la technique de dépôt employée, de 2 µm environ pour l'offset à 20 µm environ pour la flexographie. De préférence, l'épaisseur déposée sera comprise entre 3 et 12 µm.

Le vernis 3 est de préférence appliqué après l'impression d'un décor 4 sur la feuille, comme illustré à la figure 3, mais pourrait en variante être appliqué préalablement à l'application du décor 4, comme illustré à la figure 4.

Lorsque le vernis 3 est appliqué après l'impression d'un décor 4 sur la feuille, le vernis 3 peut utilement protéger les encres de la couche de décor 4 d'un changement de couleur.

Le vernis 3 permet alors d'utiliser des encres sensibles à la lumière, telles que par exemple des encres fluorescentes instables ou sensibles au phénomène de métamérisme.

De nombreux additifs peuvent être incorporés au vernis 3 afin d'obtenir la fonction de protection recherchée.

Ce ou ces additifs sont dans une concentration qui pourra dépendre de leur efficacité, cette dernière étant proportionnelle à la concentration et à l'épaisseur de la couche de vernis selon la loi de BEER LAMBERT. La couche de vernis 3 pourra par exemple absorber la lumière de longueurs d'onde comprises entre 290 et 460 nm dans une large proportion, de façon par exemple à augmenter d'au moins 50 %, mieux de doubler, la durée d'exposition à la lumière conduisant aux mêmes effets de dégradation de l'emballage qu'en son absence.

Typiquement, la proportion d'additif(s) pourra être comprise entre 0,5 et 10 % en masse dans le vernis 3, et mieux entre 1 et 6 %, par exemple entre 3 et 6 %.

Comme additifs utilisables, on peut notamment citer ceux commercialisés par les sociétés GREAT LAKES et CIBA-GEIGY et notamment les dérivés de la famille des benzotriazoles.

De tels dérivés peuvent être des hétérocycles de type cyclo-benzène, sur lesquels un atome de carbone a été remplacé.

A titre d'exemple de composé absorbeur d'UV, on peut citer celui de formule

A titre d'exemple de capteur de radicaux libres, on peut citer celui de formule

Le ou les capteurs de radicaux libres utilisés peuvent être des amines à empêchement stérique AES ou encore des amines HALS.

Le ou les capteurs de radicaux libres peuvent stabiliser le vernis et éviter son jaunissement propre.

La nature du vernis utilisé pourra dépendre du procédé d'impression et du mode de séchage retenus.

De préférence, on évitera les vernis offsets gras qui jaunissent naturellement par oxydation.

On peut utiliser un vernis à l'eau, de type acrylique, additionné d'un absorbeur d'UV et/ou d'un capteur de radicaux libres, par exemple additionné des deux composés dont les formules ont été données ci-dessus.

On pourra encore utiliser un vernis réticulable sous l'action d'un rayonnement ultraviolet, en évitant de préférence d'y incorporer des amines à empêchement stérique, lesquelles seraient annihilées partiellement par la réticulation du vernis.

Lorsqu'un vernis réticulable sous l'action d'un rayonnement ultraviolet est utilisé, ce vernis comporte par exemple au moins deux absorbeurs d'UV, par exemple chacun à une concentration inférieure à 3 % en poids, mieux inférieure ou égale à 2 %, dont les spectres d'absorption sont choisis de manière à ménager entre eux une plage de longueurs d'onde où les additifs absorbent moins et permettent à une source d'UV de provoquer la réticulation du vernis.

L'un des additifs est par exemple à une concentration de 2 % et l'autre de 1 %, de manière à avoir une concentration totale inférieure ou égale à 3 %.

A titre d'exemple, on a représenté à la figure 5 le spectre d'absorption d'un vernis (pour un trajet de 1 cm après dilution dans le toluène à 20 mg/l) comportant deux additifs dont les spectres d'absorption présentent des pics respectifs 10 et 11 ménageant entre eux une vallée dont le fond 12 est par exemple centré sur une longueur d'onde d'émission de la source utilisée pour réticuler le vernis, par exemple 320 nm.

Les absorbeurs d'UV sont par exemple
un dérivé de triazine aromatique tel que celui commercialisé par la société CIBA sous la dénomination TINUVIN 400, de formule générale : et un dérivé de benzophénine tel que par exemple celui commercialisé par la société CIBA sous la référence CGL 477, de formule générale :

L'absorption minimale observée dans le fond 12 de la vallée est par exemple inférieure de plus de 30 % à l'absorption maximale Aₘₐₓ observée pour l'un des pics 10 et 11.

Le vernis peut comporter un colorant violet afin d'accroître la blancheur de la feuille, ce colorant étant par exemple à une concentration inférieure ou égale à 1 %.

Pour mettre en évidence l'effet de protection vis-à-vis du jaunissement, conféré par un vernis 3 conforme à l'invention, on peut effectuer un test consistant à déposer une quantité prédéfinie, par exemple 6 g/m², de vernis à l'eau humide sur une feuille de carton d'épaisseur totale 350 µm, puis exposer à une lampe à vapeur de mercure la feuille ainsi recouverte pendant une durée prédéfinie. La concentration d'additifs dans le vernis peut par exemple atteindre 5 % en masse. On peut utiliser un cylindre « Anilox » de volume au moins égal à 13 cm³ pour appliquer le vernis.

Le jaunissement est mesuré sur l'échelle de Laine, laquelle correspond à une échelle de bleus de tenue croissante à la lumière, normée de 1 à 8.

En l'absence de vernis, le jaunissement mesuré peut par exemple atteindre sur l'échelle de Laine la valeur 3. En présence du vernis, le jaunissement mesuré peut passer à une valeur au moins égale à 4, ce qui met en évidence la résistance au jaunissement plus grande de la feuille de carton revêtue du vernis. Le passage de la valeur 3 à 4 correspond à un doublement de la durée de la stabilité à la lumière.

Dans le cas où le vernis est un vernis réticulable aux UV, on peut observer une augmentation de la blancheur au cours du temps liée à une réticulation du vernis se poursuivant dans le temps, lorsque l'exposition à la source artificielle pour provoquer la polymérisation n'a pas été suffisante pour polymériser au maximum le vernis.

Bien entendu, l'invention n'est pas limitée aux exemples qui viennent d'être donnés et l'on peut notamment utiliser d'autres additifs que ceux cités.

On peut également utiliser des feuilles de carton ayant des revêtements de surface de composition autre, voire des feuilles de carton sans revêtement de surface.

Dans toute la description, y compris les revendications, l'expression « comportant un » devra être comprise comme étant synonyme de « comportant au moins un », sauf si le contraire est spécifié.

Par « compris entre », il faut comprendre bornes incluses, sauf spécifié autrement.

## Revendications

1. Emballage comportant une feuille de carton recouverte extérieurement d'un vernis (3) comportant au moins un additif visant à réduire la dégradation de l'emballage sous l'effet de la lumière.

2. Emballage selon la revendication 1, **caractérisé par le fait que** la feuille de carton comporte des fibres de conifères.

3. Emballage selon la revendication 2, **caractérisé par le fait que** la feuille de carton comporte plus de 70 %, mieux plus de 80 % en masse de fibres de conifères.

4. Emballage selon l'une quelconque des revendications 1 à 3, **caractérisé par le fait que** l'additif absorbe dans une large proportion le rayonnement lumineux de longueur d'onde comprise entre 290 et 460 nm.

5. Emballage selon l'une quelconque des revendications 1 à 4, **caractérisé par le fait que** la feuille de carton comporte un revêtement de surface (2).

6. Emballage selon la revendication 5, **caractérisé par le fait que** le revêtement de surface (2) est blanc.

7. Emballage selon l'une des revendications 5 et 6, **caractérisé par le fait que** le revêtement de surface contient au moins un azurant optique.

8. Emballage selon la revendication 7, **caractérisé par le fait que** la proportion massique d'azurant optique dans le revêtement de surface est comprise entre 0,05 et 0,5 %.

9. Emballage selon la revendication précédente, **caractérisé par le fait que** la proportion d'azurant optique est comprise entre 0,1 et 0,3 %.

10. Emballage selon l'une quelconque des revendications 5 à 9, **caractérisé par le fait que** le revêtement de surface (2) présente une épaisseur comprise entre 20 et 30 µm.

11. Emballage selon l'une quelconque des revendications 5 à 10, **caractérisé par le fait que** le revêtement de surface (2) contient du carbonate de calcium.

12. Emballage selon l'une quelconque des revendications 5 à 11, **caractérisé par le fait que** le revêtement de surface (2) comporte de l'argile, notamment du kaolin.

13. Emballage selon les deux revendications immédiatement précédentes, **caractérisé par le fait que** le revêtement de surface (2) comporte du carbonate de calcium et de l'argile sensiblement dans le rapport massique 60/40.

14. Emballage selon l'une quelconque des revendications 5 à 13, **caractérisé par le fait que** le revêtement de surface (2) comporte de l'amidon.

15. Emballage selon l'une quelconque des revendications précédentes, **caractérisé par le fait que** la feuille présente un grammage supérieur ou égal à 100 g/m², mieux supérieur ou égal à 190 g/m², notamment supérieur ou égal à 200 g/m².

16. Emballage selon l'une quelconque des revendications précédentes, **caractérisé par le fait que** l'épaisseur de vernis (3) est comprise entre 2 et 20 µm.

17. Emballage selon la revendication précédente, **caractérisé par le fait que** l'épaisseur de vernis (3) est comprise entre 3 et 12 µm.

18. Emballage selon l'une quelconque des revendications précédentes, **caractérisé par le fait que** l'additif est dans une proportion massique comprise entre 0,5 et 10 % dans le vernis (3).

19. Emballage selon la revendication précédente, **caractérisé par le fait que** l'additif est dans une proportion massique comprise entre 3 et 6 % dans le vernis.

20. Emballage selon l'une quelconque des revendications précédentes, **caractérisé par le fait que** l'additif est un composé absorbeur d'UV.

21. Emballage selon la revendication précédente, **caractérisé par le fait que** l'additif est un absorbeur d'UV de formule :

22. Emballage selon l'une quelconque des revendications 1 à 17, **caractérisé par le fait que** l'additif est un composé capteur de radicaux libres.

23. Emballage selon la revendication 22, **caractérisé par le fait que** l'additif est une amine à empêchement stérique ou une amine HALS.

24. Emballage selon la revendication 22, **caractérisé par le fait que** l'additif est un composé capteur de radicaux libres de formule :

25. Emballage selon l'une quelconque des revendications précédentes, **caractérisé par le fait que** le vernis (3) est un vernis réticulable sous l'action d'un rayonnement UV.

26. Emballage selon la revendication 25, **caractérisé par le fait que** le vernis comporte au moins deux absorbeurs d'ultraviolets dont les spectres d'absorption sont choisis de manière à ménager une plage de longueurs d'onde où l'absorption est moindre.

27. Emballage selon l'une quelconque des revendications précédentes, **caractérisé par le fait que** le vernis comporte un colorant violet.

28. Emballage selon la revendication 26, **caractérisé par le fait que** la vallée formée entre les pics d'absorption est sensiblement centrée sur 310-330 nm.

29. Emballage selon l'une quelconque des revendications 1 à 24, **caractérisé par le fait que** le vernis est à base de solvant aqueux.

30. Emballage selon la revendication précédente, **caractérisé par le fait que** le vernis est un vernis acrylique.

31. Emballage selon la revendication 1, **caractérisé par le fait que** la feuille de carton est du type SBS.

32. Emballage selon l'une quelconque des revendications précédentes, **caractérisé par le fait que** la feuille est recouverte par environ 3 à 10 g/m² de vernis (3) avant séchage.

33. Emballage selon la revendication précédente, **caractérisé par le fait que** la feuille de carton est recouverte par environ 6 g/m² de vernis.

34. Emballage selon l'une quelconque des revendications précédentes, **caractérisé par le fait que** le vernis (3) recouvre une impression (4) sur la feuille.

35. Emballage selon l'une quelconque des revendications 1 à 33, **caractérisé par le fait qu'**il comporte une impression (4) sur le vernis (3).

36. Emballage selon la revendication 1, **caractérisé par le fait que** la feuille de carton comporte une base (1) comportant des fibres de cellulose, notamment provenant de l'Aspen.

37. Emballage selon la revendication 1, **caractérisé par le fait que** la feuille de carton comporte de la lignine.

38. Emballage selon l'une quelconque des revendications 1 à 35, **caractérisé par le fait que** le grammage de la feuille est inférieur ou égal à 320 g/m².

39. Procédé de fabrication d'un emballage comportant une feuille de carton, dans lequel on applique sur la feuille un vernis (3) contenant au moins un additif visant à réduire la dégradation de la feuille sous l'effet de la lumière.

40. Procédé selon la revendication 39, **caractérisé par le fait que** l'additif est un composé absorbeur d' UV et/ou capteur de radicaux libres.

41. Procédé selon l'une des deux revendications immédiatement précédentes, **caractérisé par le fait que** le vernis (3) est appliqué par offset, par héliographie, par flexographie ou par sérigraphie.

42. Procédé selon la revendication 39 ou 40, **caractérisé par le fait que** l'on imprime la feuille préalablement à l'application du vernis (3).

43. Procédé selon la revendication 39 ou 40, **caractérisé par le fait que** l'on imprime la feuille postérieurement à l'application du vernis (3).

44. Procédé selon la revendication 39, **caractérisé par le fait que** le vernis réticulable sous l'effet d'un rayonnement ultraviolet et comporte au moins deux absorbeurs de rayons ultraviolets choisis de manière à avoir des spectres d'absorption suffisamment décalés pour ménager entre eux une plage de longueurs d'onde où l'absorption est moindre et **par le fait qu'**on utilise une source émettant dans cette place pour provoquer la réticulation du vernis.

45. Procédé selon la revendication 39, **caractérisé par le fait que** les pics d'absorption des deux additifs sont décalés de plus de 40 nm et ménagent entre eux une vallée dont le creux correspond à une absorption (Aₘᵢₙ) inférieure de plus de 30 % à l'absorption maximale (Aₘₐₓ) définie par l'un des pics.

## Claims

1. Packaging comprising a cardboard sheet coated on its outside in a varnish (3) containing at least one additive for reducing the deterioration of the packaging under the effect of light.

2. Packaging according to claim 1, **characterized by** the fact that the cardboard sheet includes conifer fibers.

3. Packaging according to claim 2, **characterized by** the fact that the cardboard sheet includes more than 70%, better more than 80% by weight of conifer fibers.

4. Packaging according to any one of claims 1 to 3, **characterized by** the fact that the additive absorbs a large fraction of light radiation at wavelengths lying in the range 290 nm to 460 nm.

5. Packaging according to any one of claims 1 to 4, **characterized by** the fact that the cardboard sheet includes a surface coating (2),

6. Packaging according to claim 5, **characterized by** the fact that the surface coating (2) is white.

7. Packaging according to claim 5 or claim 6, **characterized by** the fact that the surface coating contains at least one optical bleach.

8. Packaging according to claim 7, **characterized by** the fact that the optical bleach in the surface coating is at a concentration by weight lying in the range 0.05% to 0.5%.

9. Packaging according to the preceding claim, **characterized by** the fact that the optical bleach is at a concentration lying in the range 0.1% to 0.3%.

10. Packaging according to any one of claims 5 to 9, **characterized by** the fact that the surface coating (2) presents thickness lying in the range 20 µm to 30 µm,

11. Packaging according to any one of claims 5 to 10 **characterized by** the fact that the surface coating (2) contains calcium carbonate.

12. Packaging according to any one of claims 5 to 11, **characterized by** the fact that the surface coating (2) contains clay, in particular kaolin.

13. Packaging according to the two immediately preceding claims, **characterized by** the fact that the surface coating (2) contains calcium carbonate and clay substantially in a 60/40 ratio by weight.

14. Packaging according to any one of claims 5 to 13, **characterized by** the fact that the surface coating (2) contains starch.

15. Packaging according to any preceding claim, **characterized by** the fact that the sheet weighs not less than 100 g/m², and better not less than 190 g/m², in particular not less than 200 g/m².

16. Packaging according to any preceding claim, **characterized by** the fact that the thickness of the varnish (3) lies in the range 2 µm to 20 µm.

17. Packaging according to the preceding claim, **characterized by** the fact that the thickness of the varnish (3) lies in the range 3 µm to 12 µm.

18. Packaging according to any preceding claim, **characterized by** the fact that, in the varnish (3), the additive is at a concentration by weight lying in the range 0.5% to 10%.

19. Packaging according to the preceding claim, **characterized by** the fact that, in the varnish, the additive is at a concentration by weight lying in the range 3% to 6%.

20. Packaging according to any preceding claim, **characterized by** the fact that the additive is a UV absorber compound.

21. Packaging according to the preceding claim, **characterized by** the fact that the additive is a UV absorber having the following formula:

22. Packaging according to any one of claims 1 to 17, **characterized by** the fact that the additive is a free-radical absorber compound.

23. Packaging according to claim 22, **characterized by** the fact that the additive is a sterically-hindered amine or a HALS.

24. Packaging according to claim 22, **characterized by** the fact that the additive is a free-radical absorber compound having the following formula:

25. Packaging according to any preceding claim, **characterized by** the fact that the varnish (3) is a varnish that is cross-linkable under the action of UV radiation.

26. Packaging according to claim 25, **characterized by** the fact that the varnish includes at least two ultraviolet absorbers having absorption spectra that are selected so as to form a range of wavelengths in which absorption is lower.

27. Packaging according to any preceding claim, **characterized by** the fact that the varnish includes a violet dye.

28. Packaging according to claim 26, **characterized by** the fact that the trough formed between the absorption peaks is substantially centered in the range 310 nm to 330 nm.

29. Packaging according to any one of claims 1 to 24, **characterized by** the fact that the varnish is based on an aqueous solvent.

30. Packaging according to the preceding claim, **characterized by** the fact that the varnish is an acrylic varnish.

31. Packaging according to claim 1, **characterized by** the fact that the cardboard sheet is of the SBS type,

32. Packaging according to any preceding claim, **characterized by** the fact that, before drying, the sheet is coated in approximately 3 g/m² to 10 g/m² of varnish (3).

33. Packaging according to the preceding claim, **characterized by** the fact that the cardboard sheet is coated in approximately 6 g/m² of varnish.

34. Packaging according to any preceding claim, **characterized by** the fact that the varnish (3) covers printing (4) on the sheet.

35. Packaging according to any one of claims 1 to 33, **characterized by** the fact that it includes printing (4) on the varnish (3),

36. Packaging according to claim 1, **characterized by** the fact that the cardboard sheet has a base layer (1) including cellulose fibers, in particular coming from aspen wood.

37. Packaging according to claim 1, **characterized by** the fact that the cardboard sheet includes lignin.

38. Packaging according to any one of claims 1 to 35, **characterized by** the fact that the weight of the sheet is not greater than 320 g/m².

39. A method of manufacturing packaging comprising a cardboard sheet, in which method a varnish (3) is applied to the sheet, said varnish containing at least one additive for reducing the deterioration of the sheet under the effect of light.

40. A method according to claim 39, **characterized by** the fact that the additive is a UV absorber compound and/or a free-radical absorber.

41. A method according to any one of the two immediately preceding claims, **characterized by** the fact that the varnish (3) is applied by offset printing, by heliography, by flexography, or by silk-screen printing.

42. A method according to claim 39 or claim 40, **characterized by** the fact that the sheet is printed prior to the varnish (3) being applied.

43. A method according to claim 39 or claim 40, **characterized by** the fact that the sheet is printed after the varnish (3) has been applied.

44. A method according to claim 39, **characterized by** the fact that the varnish is cross-linkable under the action of ultraviolet radiation, and includes at least two ultraviolet absorbers selected to have absorption spectra that are sufficiently far apart to form between them a range of wavelengths in which absorption is lower, and by the fact that a source emitting in this range is used to cause the varnish to cross-link.

45. A method according to claim 39, **characterized by** the fact that the absorption peaks of the two additives are more than 40 nm apart, and form between them a trough in which the absorption low (Aₘᵢₙ) is at least 30% below the maximum absorption (Aₘₐₓ) defined by one of the peaks.

## Patentansprüche

1. Verpackung mit einer Pappkartonplatte, die außen mit einem Lack (3) bedeckt ist, der mindestens ein Additiv umfasst, das bezweckt, die Verschlechterung der Verpackung unter der Einwirkung von Licht zu verringern.

2. Verpackung nach Anspruch 1, **dadurch gekennzeichnet, dass** die Pappkartonplatte Nadelholzfasern umfasst.

3. Verpackung nach Anspruch 2, **dadurch gekennzeichnet, dass** die Pappkartonplatte mehr als 70 %, besser mehr als 80 % Nadelholzfasermasse umfasst.

4. Verpackung nach einem der Ansprüche 1 bis 3, **dadurch gekennzeichnet, dass** das Additiv zu einem großen Anteil die Lichtstrahlung mit einer Wellenlänge im Bereich von 290 bis 460 nm absorbiert.

5. Verpackung nach einem der Ansprüche 1 bis 4, **dadurch gekennzeichnet, dass** die Pappkartonplatte einen Oberflächenbelag (2) umfasst.

6. Verpackung nach Anspruch 5, **dadurch gekennzeichnet, dass** der Oberflächenbelag (2) weiß ist.

7. Verpackung nach einem der Ansprüche 5 und 6, **dadurch gekennzeichnet, dass** der Oberflächenbelag mindestens einen optischen Aufheller enthält.

8. Verpackung nach Anspruch 7, **dadurch gekennzeichnet, dass** der Massenanteil des optischen Aufhellers im Oberflächenbelag im Bereich von 0,05 bis 0,5 % liegt.

9. Verpackung nach dem vorangehenden Anspruch, **dadurch gekennzeichnet, dass** der Anteil des optischen Aufhellers im Bereich von 0,1 bis 0,3 % liegt.

10. Verpackung nach einem der Ansprüche 5 bis 9, **dadurch gekennzeichnet, dass** der Oberflächenbelag (2) eine Dicke im Bereich von 20 bis 30 µm aufweist.

11. Verpackung nach einem der Ansprüche 5 bis 10, **dadurch gekennzeichnet, dass** der Oberflächenbelag (2) Kalziumcarbonat enthält.

12. Verpackung nach einem der Ansprüche 5 bis 11, **dadurch gekennzeichnet, dass** der Oberflächenbelag (2) Ton, insbesondere Kaolin umfasst.

13. Verpackung nach den zwei unmittelbar vorangehenden Ansprüchen, **dadurch gekennzeichnet, dass** der Oberflächenbelag (2) Kalziumcarbonat und Ton im Wesentlichen im Massenverhältnis 60/40 umfasst.

14. Verpackung nach einem der Ansprüche 5 bis 13, **dadurch gekennzeichnet, dass** der Oberflächenbelag (2) Stärke umfasst.

15. Verpackung nach einem der vorangehenden Ansprüche, **dadurch gekennzeichnet, dass** die Platte eine Flächenmasse von größer als oder gleich 100 g/m², besser größer als oder gleich 190 g/m², insbesondere größer als oder gleich 200 g/m² aufweist.

16. Verpackung nach einem der vorangehenden Ansprüche, **dadurch gekennzeichnet, dass** die Dicke des Lacks (3) im Bereich von 2 von 20 µm liegt.

17. Verpackung nach dem vorangehenden Anspruch, **dadurch gekennzeichnet, dass** die Dicke des Lacks (3) im Bereich von 3 bis 12 µm liegt.

18. Verpackung nach einem der vorangehenden Ansprüche, **dadurch gekennzeichnet, dass** das Additiv in einem Massenanteil im Bereich von 0,5 bis 10 % im Lack (3) vorliegt.

19. Verpackung nach dem vorangehenden Anspruch, **dadurch gekennzeichnet, dass** das Additiv in einem Massenanteil im Bereich von 3 bis 6 % im Lack vorliegt,

20. Verpackung nach einem der vorangehenden Ansprüche, **dadurch gekennzeichnet, dass** das Additiv eine UV-Absorber-Verbindung ist.

21. Verpackung nach dem vorangehenden Anspruch, **dadurch gekennzeichnet, dass** das Additiv ein UV-Absorber der folgenden Formel ist:

22. Verpackung nach einem der Ansprüche 1 bis 17, **dadurch gekennzeichnet, dass** das Additiv eine Verbindung eines Fängers für freie Radikale ist.

23. Verpackung nach Anspruch 22, **dadurch gekennzeichnet, dass** das Additiv ein sterisch gehindertes Amin oder ein HALS-Amin ist.

24. Verpackung nach Anspruch 22, **dadurch gekennzeichnet, dass** das Additiv eine Verbindung eines Fängers für freie Radikale mit der folgenden Formel ist:

25. Verpackung nach einem der vorangehenden Ansprüche, **dadurch gekennzeichnet, dass** der Lack (3) ein unter der Wirkung einer UV-Strahlung vernetzbarer Lack ist.

26. Verpackung nach Anspruch 25, **dadurch gekennzeichnet, dass** der Lack mindestens zwei Ultraviolettabsorber umfasst, deren Absorptionsspektren derart gewählt sind, dass ein Bereich von Wellenlängen vorgesehen ist, in dem die Absorption niedriger ist.

27. Verpackung nach einem der vorangehenden Ansprüche, **dadurch gekennzeichnet, dass** der Lack einen Violettfarbstoff umfasst.

28. Verpackung nach Anspruch 26, **dadurch gekennzeichnet, dass** das zwischen den Absorptionssphen gebildete Tal im Wesentlichen auf 310-330 nm zentriert ist.

29. Verpackung nach einem der Ansprüche 1 bis 24, **dadurch gekennzeichnet, dass** der Lack auf einem wässerigen Lösungsmittel basiert.

30. Verpackung nach dem vorangehenden Anspruch, **dadurch gekennzeichnet, dass** der Lack ein Acryllack ist.

31. Verpackung nach Anspruch 1, **dadurch gekennzeichnet, dass** die Pappkartonplatte vom SBS-Typ ist.

32. Verpackung nach einem der vorangehenden Ansprüche, **dadurch gekennzeichnet, dass** die Platte mit ungefähr 3 bis 10 g/m² Lack (3) vor dem Trocknen bedeckt wird.

33. Verpackung nach dem vorangehenden Anspruch, **dadurch gekennzeichnet, dass** die Pappkartonplatte mit ungefähr 6 g/m² Lack bedeckt wird.

34. Verpackung nach einem der vorangehenden Ansprüche, **dadurch gekennzeichnet, dass** der Lack (3) einen Druck (4) auf der Platte bedeckt.

35. Verpackung nach einem der Ansprüche 1 bis 33, **dadurch gekennzeichnet, dass** sie einen Druck (4) auf dem Lack (3) umfasst.

36. Verpackung nach Anspruch 1, **dadurch gekennzeichnet, dass** die Pappkartonplatte eine Basis (1) mit Cellulosefasern, die insbesondere von der Espe stammen, umfasst.

37. Verpackung nach Anspruch 1, **dadurch gekennzeichnet, dass** die Pappkartonplatte Lignin umfasst.

38. Verpackung nach einem der Ansprüche 1 bis 35, **dadurch gekennzeichnet, dass** die Flächenmasse der Platte geringer als oder gleich 320 g/m² ist.

39. Verfahren zur Herstellung einer Verpackung mit einer Pappkartonplatte, bei dem auf die Platte ein Lack (3) aufgebracht wird, der mindestens ein Additiv enthält, das bezweckt, die Verschlechterung der Platte unter der Einwirkung von Licht zu verringern.

40. Verfahren nach Anspruch 39, **dadurch gekennzeichnet, dass** das Additiv eine UV-Absorber-Verbindung und/oder eine Verbindung eines Fängers für freie Radikale ist.

41. Verfahren nach einem der zwei unmittelbar vorangehenden Anspruche, **dadurch gekennzeichnet, dass** der Lack (3) durch Offsetdruck, durch Lichtdruck, durch Flexodruck oder durch Siebdruck aufgebracht wird.

42. Verfahren nach Anspruch 39 oder 40, **dadurch gekennzeichnet, dass** die Platte vor dem Aufbringen des Lacks (3) bedruckt wird.

43. Verfahren nach Anspruch 39 oder 40, **dadurch gekennzeichnet, dass** die Platte nach dem Aufbringen des Lacks (3) bedruckt wird.

44. Verfahren nach Anspruch 39, **dadurch gekennzeichnet, dass** der Lack unter der Einwirkung einer Ultraviolettstrahlung vernetzbar ist und mindestens zwei Ultraviolettstrahlenabsorber umfasst, die derart ausgewählt sind, dass sie Absorptionsspektren aufweisen, die ausreichend versetzt sind, um zwischen ihnen einen Bereich von Wellenlängen vorzusehen, in dem die Absorption niedriger ist, und dass an dieser Stelle eine Emissionsquelle verwendet wird, um die Vernetzung des Lacks hervorzurufen.

45. Verfahren nach Anspruch 39, **dadurch gekennzeichnet, dass** die Absorptionsspitzen der zwei Additive um mehr als 40 nm versetzt sind und zwischen sich ein Tal vorsehen, dessen Vertiefung einer Absorption (Aₘᵢₙ) entspricht, die um mehr als 30 % geringer ist als die maximale Absorption (Aₘₐₓ), die durch eine der Spitzen definiert ist.
